# EUROPÄISCHE PATENTSCHRIFT

(11) **EP 0 013 400 B1**
(45) Veröffentlichungstag und Bekanntmachung des Hinweises auf die Patenterteilung: **28.07.1982**
(21) Anmeldenummer: 79105294.7
(22) Anmeldetag: 20.12.1979
(51) Int. Cl.: D21F 5/00

(54) **Verfahren zur Trocknung von feuchten Bahnen aus Papier oder Kartonagen**
Process for drying moist paper or cardboard webs
Procédé pour sécher des bandes humides de papier ou de carton

(30) Priorität: 15.01.1979 DE 2901332
(43) Veröffentlichungstag der Anmeldung: 23.07.1980
(73) Patentinhaber: SIEMENS AKTIENGESELLSCHAFT, 80333 München (DE)
(72) Erfinder: Grassmann, Hans-Christian, Dipl.-Ing., D-8523 Igelsdorf (DE)

## Beschreibung

Die Erfindung bezieht sich auf ein Verfahren zur Trocknung von feuchten Bahnen aus Papier oder Kartonagen, insbesondere solchen, die nachträglich gestrichen werden, auf eine Feuchte von 2-9% durch kombinierte kapazitive Hochfrequenz- und Zylindertrocknung.

Zur Trocknung von Papierbahnen werden heute mit Vorteil kapazitive Hochfrequenztrockner benutzt, die den konventionellen Zylindertrocknern der Papiermaschinen nachgeschaltet sind wie z.B. in der Trockenvorrichtung nach der deutschen Patentschrift DE-C 697509. Mit diesen kapazitiven Trocknern lässt sich gleichzeitig eine hohe Wirtschaftlichkeit und eine sehr grosse Gleichmässigkeit der Trocknung erreichen. Schaltet man einem Hochfrequenztrockner noch einige Trockenzylinder nach, so führt die durch die Hochfrequenzheizung bedingte feuchtere Papieroberfläche zu einer deutlich wirksamen Nachtrocknung durch die Trockenzytinder.

Die Aufgabe der vorliegenden Erfindung besteht darin, ein Verfahren zur Zuordnung der einzelnen Trocknungsabläufe anzugeben, durch das eine optimale Vergleichmässigung des Feuchteprofils bei Papier und Kartonagen erreichbar ist.

Diese Aufgabe wird erfindungsgemäss dadurch gelöst, dass die Bahn zunächst mittels Zylindertrocknung auf eine Feuchte von 10 bis 20%, dann mit Hochfrequenz auf eine Feuchte von ca. 6 bis 10% und anschliessend mittels Zylindertrocknung auf die gewünschte Endfeuchte zwischen 2 und 8% getrocknet wird.

Auf diese Weise wird jeder Trockner in dem Bereich eingesetzt, in dem er seine optimale Wirkung hinsichtlich der Vergleichmässigung des Feuchteprofils und der aufzuwendenden Investitionskosten entfaltet.

Anhand einer Zeichnung sei die Erfindung näher erläutert;
es zeigen:
Fig. 1 den schematischen Aufbau einer Trocknungsaniage für Papier und
Fig. 2 die prozentuale Störgrössenausregelung für Zylinder- und Hochfrequenztrockner in Abhängigkeit von der prozentualen gewünschten Endfeuchte des Papiers.

Die in Richtung des Pfeiles 2 mit konstanter Geschwindigkeit - aus einer nichtgezeigten Papiermaschine - kommende Papierbahn 1 durchläuft zunächst einen mit Dampf betriebenen konventionellen Zylindertrockner 3 mit z.B. 60 Trockenzylindern, in dem das Papier bis auf ca. 15% Feuchte vorgetrocknet wird. Hieran schliesst sich ein kapazitiver Hochfrequenztrockner 4 an, in dem das Papier bis auf ca. 7% Feuchte getrocknet wird. Die restliche Trocknung auf etwa 4% Restfeuchte wird dann wieder in einem Zylindertrockner 5 mit z.B. acht Trockenzylindern vorgenommen.

Die Leistungen der einzelnen Trocknungsvorrichtungen werden dabei entsprechend den - von nichtgezeigten Messeinrichtungen - gelieferten Messdaten mittels einer Steuervorrichtung 6, z.B. einem Prozessrechner, festgelegt.

In Fig. 2 ist auf der Abszisse die Feuchte U. der Papierbahn 1 am Ende eines Trocknungsvorganges angegeben und auf der Ordinate die erreichbare mittlere Abweichung 8 U_{A} der Feuchte von dem Wert U.. Hierbei gilt die Kurve I für den Zylindertrockner und die Kurve II für den kapazitiven Hochfrequenztrockner, wobei hier die Elektrodenspannung als konstant angesehen wird. Die Kurven sind ferner auf den Fall bezogen, dass am Eingang der Trocknungsvorrichtung eine Störgrösse durch Änderung des Flächengewichtes der Bahn um ca. 2,5% auftritt.

Wie aus der Kurve I ersichtlich, ist mit dem Zylindertrockner bei einer gewünschten Ausgangsfeuchte UA von 15% eine mittlere Abweichung von 1% erreichbar, dagegen bei einer gewünschten Ausgangsfeuchte von z.B. 3% eine mittlere Abweichung von 0,25%.

Wie ersichtlich, liegt die Kurve II - bis auf den Bereich von 1-3% für den Hochfrequenztrockner - wesentlich niedriger d.h. der Hochfrequenztrockner bringt eine wesentlich höhere Vergleichmässigung bei gegebener Störgrösse am Eingang.

Wie ferner aus der Kurve ersichtlich, ist aber der Unterschied unterhalb U. ≈ 6% nicht so erheblich, als dass sich der Einsatz der relativ teuren Hochfrequenzenergie lohnen würde. Andererseits steigt aber oberhalb 10% gewünschter Endfeuchte der Anteil der mit Hochfrequenz - d.h. Leistung N (gestrichelte Kurve) - zu verdampfenden Feuchtigkeit, so dass aus Investitionsgründen und Gründen zunehmender überschlagsgefahr auch in dieser Richtung für den kapazitiven Hochfrequenztrockner Grenzen gesetzt sind.

Für die mit dem Hochfrequenztrockner zu erreichend Feuchte ist es also vorteilhaft, wenn die Werte im Bereich B liegen. Trocknung auf Werte in den Bereichen A und C werden dagegen vorteilhaft mit Zylindertrocknern vorgenommen, wobei die Grenzen naturgemäss zwischen den einzelnen Bereichen fliessend sind.

Insgesamt gesehen, ergeben sich als für eine optimale Vergleichmässigung die eingangs genannten Wertbereiche für die einzelnen Trocknungsvorgänge, d.h. eine Vortrocknung auf 10-20% mit einem Zylindertrockner, anschliessend dann eine kapazitive Hochfrequenztrocknung auf 6-10% und falls gewünscht, eine restliche Trocknung mittels Zylindertrockner auf eine Endfeuchte zwischen 2 und 8%.

## Patentansprüche

Verfahren zur Trocknung von feuchten Bahnen aus Papier oder Kartonagen, insbesondere von solchen, die nachträglich gestrichen werden, auf eine 'Feuchte von 2-8% durch kombinierte kapazitive Hochfrequenz- und Zylindertrocknung, dadurch gekennzeichnet, dass die Bahn (1) zunächst mittels Zylindertrocknung auf eine Feuchte von 10-20%, dann mit Hochfrequenz auf eine Feuchte von ca. 6-10⁰/o und anschliessend mittels Zylindertrocknung auf die gewünschte Endfeuchte zwischen 2-8% getrocknet wird.

## Claims

A process for drying damp webs of paper or cardboard, in particular webs which are subsequently to be coated, to a moisture content of 2-8% by combined capacitive high frequency and cylinder drying, characterised in that the web (1) is first dried to a moisture content of 10-20% by means of cylinder drying, then to a moisture content of about 6-10% by means of high frequency and finally to the desired final moisture content of between 2 and 8% by means of cylinder drying.

## Revendications

Procédé pour sécher des bandes humides en papier ou en cartonnages, plus particulièrement pour de telles bandes qui sont ultérieurement couchées, à une humidité de 2-8% par séchage combiné capacitif haute fréquence et sur cylindres de chauffe, caractérisé par le fait que la bande (1) est d'abord séchée sur cylindres de chauffe à une humidité de 10 à 20%, puis par haute fréquence à une humidité d'environ 6 à 10°/o et finalement par séchage sur cylindres à une humidité finale souhaitée se situant entre 2-8%.
